# EUROPÄISCHE PATENTSCHRIFT

(11) **EP 0 758 958 B1**
(45) Veröffentlichungstag und Bekanntmachung des Hinweises auf die Patenterteilung: **15.07.1998**
(21) Anmeldenummer: 95917977.1
(22) Anmeldetag: 28.04.1995
(51) Int. Cl.: B44C 5/04, B44F 7/00, B44C 1/20

(54) **VERFAHREN ZUR HERSTELLUNG VON DEKORMATERIALIEN**
PROCESS FOR PRODUCING DECORATING MATERIALS
PROCEDE DE PRODUCTION DE MATERIAUX UTILISES A DES FINS DE DECORATION

(30) Priorität: 07.05.1994 DE 4416248
(43) Veröffentlichungstag der Anmeldung: 26.02.1997
(73) Patentinhaber: HSB Selbstbausysteme GmbH, 47626 Kevelaer (DE)
(72) Erfinder: SZYNKA, Helmut, D-47626 Kevelaer (DE); ZIBULKA, Manfred, D-47623 Kevelaer (DE)
(74) Vertreter: Stenger, Watzke & Ring Patentanwälte
(86) Internationale Anmeldenummer: EP9501619
(87) Internationale Veröffentlichungsnummer: WO9530553

(56) Entgegenhaltungen:
- EP-A- 0 249 156
- EP-A- 0 357 808
- DE-A- 4 035 965
- US-A- 5 223 322

## Beschreibung

Die Erfindung betrifft ein Verfahren zur Herstellung von gefärbten flächigen Dekormaterialien. Im Bereich dekorativer Beschichtungs- oder Verkleidungsmaterialien besteht ein fortwährender Bedarf an neuartigen Farb- und Struktureffekten. Insbesondere besteht ein Bedarf an Verfahren, mit denen sehr unterschiedliche, den jeweiligen Vorstellungen entsprechende Farb- und Struktureffekte erzielt werden können.

Im Stand der Technik sind verschiedene Verfahren sowohl zur Beschichtung von Oberflächen als auch zur Herstellung derartiger Beschichtungen bekannt. Dabei wird durch Anordnung verschiedener, meist transparenter Schichten versucht, optisch den Eindruck der Tiefenwirkung einer Struktur nachzubilden. Verfahren zur Herstellung von flächigen Dekormaterialien, die neben diesen bekannten optischen räumlichen Effekten darüber hinaus eine reale Oberflächenstruktur aufweisen, sind bisher nicht bekannt.

Die EP-A-0 249 156 offenbart ein Verfahren, bei dem eine härtbare transparente Flüssigkeit in ein im wesentlichen plattenförmiges Gefäß gegeben wird, um dekorative Oberflächenverkleidungen zu fertigen. In der transparenten Flüssigkeit befinden sich plattenförmige Materialien, die der Schicht einen optisch dreidimensional wirkenden Effekt verleihen sollen. Um diesen Effekt zu verstärken, werden die plattenförmigen Materialien innerhalb der transparenten Flüssigkeit mit Hilfe einer Düsenanordnung unter verschiedenen Winkeln bezüglich der Oberfläche der so zu fertigenden Schicht ausgerichtet.

Aus der EP-A-0 357 808 ist ein Verfahren zur Beschichtung von flächigen Werkstoffen unter Erzielung eines marmorierten Effektdekors bekannt, bei dem die hergestellte Beschichtung aus zwei übereinanderliegenden Schichten eines transparenten thermoplastischen oder duroplastischen, unter Verpressungsbedingungen gut fließfähigen Kunstharzes besteht. Die hinsichtlich der Verwendung untere Schicht weist ein plättchenförmiges Pigment auf. Die Verpressung der Schichten mit der hinsichtlich der Verwendung bestimmten Oberfläche erfolgt mit einem Preßwerkzeug. Auch mit dieser Beschichtung wird lediglich ein optischer Effekt erzeugt, insbesondere eine Beschichtung mit einem marmorierten Effektdekor.

Es wurde nun ein Verfahren gefunden, mit dem in nahezu beliebiger Weise Oberflächenstrukturen geformt werden können, und diese Oberflächenstrukturen mit ebenso nahezu beliebigen Farbeffektstrukturen verbunden werden können. Dabei besteht ein wesentlicher Aspekt darin, daß ein strukturgebendes Negativmaterial ausgewählt wird, dessen Oberfläche im späteren Verfahren abgeformt wird und dem entstehenden Material seine Oberflächenstruktur verleiht. Dazu wird das Negativmaterial mit einer dünnen Trennschicht versehen, und es wird anschließend zumindest eine pigment- und/oder farbstoffhaltige aushärtbare Harzschicht aufgebracht. Nach dem Aushärten der Harzschicht wird das Produkt vom Negativmaterial abgelöst. Ein weiterer wesentlicher Aspekt besteht darin, daß als Pigment ein plättchenförmiges Effektpigment zum Einsatz kommt, wodurch besonders reizvolle Farbeffekte erzielt werden können.

Gegenstand der Erfindung ist daher ein Verfahren zur Herstellung von gefärbten flächigen Dekormaterialien, wobei auf ein strukturgebendes Negativmaterial eine Trennschicht und zumindest eine pigment- und/oder farbstoffhaltige aushärtbare Harzschicht aufgebracht wird, und nach dem Aushärten die Harzschicht von dem Negativmaterial abgelöst wird, und wobei in zumindest einer der Harzschichten ein plättchenförmiges Effektpigment enthalten ist.

In den Zeichnungen sind einige bevorzugte Ausführungsformen des erfindungsgemäßen Verfahrens gezeigt.

Abbildung 1 zeigt das Grundprinzip der vorliegenden Erfindung, wobei ein strukturgebendes Negativmaterial (1) mit einer Trennschicht (2) und einer pigmenthaltigen aushartbaren Harzschicht (3) versehen ist.

Ein bevorzugtes Negativmaterial (1) ist Glas, womit einerseits sehr glatte Oberflächen, andererseits jedoch durch Auswahl entsprechender Strukturgläser auch anders strukturierte Oberflächen erzielt werden können. Im Prinzip kann jedoch jedes formstabile und daher abformbare Material eingesetzt werden, wobei sich die Auswahl allein nach der gewünschten Oberflächenstruktur richtet. Beispiele dafür sind Steinplatten, wie z.B. Schiefer, Holz, Metall, Kunststoff und ähnliches. Um eine besonders glatte und einwandfreie Oberfläche zu erzielen wird als Negativmaterial bevorzugt Kristallspiegelglas verwendet, das gut gesäubert und entfettet zum Einsatz kommt.

Auf das Negativmaterial wird eine dünne Trennschicht (2) aufgebracht, die allein die Funktion hat, ein Verkleben der später aufgebrachten Harzschicht (3) mit dem Negativmaterial (1) zu verhindern. Vorzugsweise wird daher ein wachsartiges Material eingesetzt, das sich weder mit dem Negativmaterial noch der Harzschicht verbindet und nach Beendigung des Verfahrens, z.B. durch Erwärmen soweit verflüssigt werden kann, daß eine leichte Abtrennung des ausgehärteten Produktes erfolgen kann. Wachsartige Stoffe dieser Art sind dem Fachmann bekannt und können z.B. im Bereich der Paraffine oder Silikone gefunden werden. Geeignet sind jedoch auch, z.B. fluorierte Kohlenwasserstoffe wie z.B. Tetrafluorpolyethylen. Soll eine sehr glatte Oberfläche erzielt werden, muß auch die Auftragung der Trennschicht sehr sorgfältig geschehen Vorzugsweise wird das dazu verwendete Wachs in mehreren. z.B. 3-5 Schichten aufgebracht, wobei man bei jedem Aufbringen das Wachs für einige Zeit, z.B. 1-10 Stunden, aushärten läßt und danach mit Polierwatte aufnimmt und glättet.

Nach dem Auspolieren der letzten Wachsschicht kann dann im Prinzip unmittelbar die pigmentierte und ggf. farbstoffhaltige Harzschicht (3) aufgebracht werden. Vorzugsweise wird jedoch zunächst eine Schutzschicht (7) aufgebracht, die vorteilhafterweise klar transparent gestaltet ist. Als Material wird dazu vorzugsweise das gleiche härtbare Harz wie für die nachfolgende Schicht verwendet werden. Um eine gute Trennung von der Trennschicht (2) zu erreichen, kann diesem Harz ein geringer Anteil, z.B. etwa 0,1-1 % eines internen Trennwachses zugegeben werden.

Nach dem Aushärten der Schutzschicht (7) wird dann die pigmentierte und ggf. farbstoffhaltige Harzschicht (3) aufgebracht.

Dabei können durch Auswahl, Verteilung und ggf. Kombination von Pigmenten und Farbstoffen beliebige Farbdekors hergestellt werden. Als Harze können im Prinzip alle Ein- oder Mehrkomponentenharze eingesetzt werden, die durch thermische, durch Strahlenhärtung oder sonstige Härtung verfestigt werden können und dabei zumindest einige Zeit in einem gieß- oder streichfähigen Zustand sind. Geeignete Harze sind, z.B. Polyester, Epoxidharze oder Vinylester, z.B. auf Basis von Acrylaten und/oder Methacrylaten.

Dieses Harz wird vor oder während der Verarbeitung mit geeigneten Pigmenten und/oder Farbstoffen versetzt. Die Pigmente und/oder Farbstoffe können dabei gleichmäßig in der Harzschicht verteilt werden, es können aber auch durch ungleichmäßige Verteilung neben den Oberflächenstrukturen auch Farbstrukturen dargestellt werden. Die Harzschicht kann in einem Arbeitsgang aufgebracht werden oder aber in mehreren Schritten, ggf. mit einer Zwischenhärtung der jeweils aufgebrachten Schicht. Falls mehrere Harzschichten aufgebracht werden, können diese ggf. unterschiedlich eingefärbt oder pigmentiert werden. Es kann so z.B. zunächst eine pigmentierte Harzschicht aufgebracht werden und nachfolgend eine gefärbte Schicht.

Erfindungsgemäß werden besonders dekorative Effekte durch den Einsatz von plättchenförmigen Effektpigmenten erzielt, wie z.B. Metallflocken, plättchenförmigen Metalloxiden, Phthalocyaninen und insbesondere den als Perlglanzpigmenten bekannten Metalloxid-Glimmer-Pigmenten. Bei diesen unter dem Handelsnamen Iriodin® bekannten Pigmenten handelt es sich um natürliche Glimmerplättchen, die mit einer dünnen Metalloxidschicht überzogen sind. Durch Lichtbrechung und Mehrfachreflexion an den Phasengrenzen dieses Mehrschichtpigments kommt es je nach Betrachtungswinkel zu Interferenzeffekten und je nach Größe der Plättchen zu mehr oder weniger stark ausgeprägten Glanzeffekten. Je nach Art und Dicke der Metalloxidbeschichtung, z.B. farblose oder gefärbte Metalloxide, kann neben oder anstelle der Interferenzfarbe auch eine mehr oder weniger stark ausgeprägte Körperfarbe zum Effekt beitragen.

Der Anteil der Pigmente und/oder Farbstoffe in der Harzschicht hängt im wesentlichen von dem gewünschten Effekt ab, liegt aber in der Regel im Bereich von etwa 1 bis etwa 20 Gew.%.

Die einzelnen Harzschichten haben in der Regel eine Dicke von etwa 0,5 bis etwa 2 mm, insbesondere von etwa 0,5 bis etwa 1,5 mm. Falls mehrere Schichten aufgebracht werden, wird eine Gesamtdicke von etwa 2-3 mm in der Regel nicht überschritten, obwohl das Verfahren selbst dem Anwender keinerlei Grenzen auferlegt.

Nach Aushärten der Harzschicht kann diese von dem Negativmaterial abgelöst werden und ist so schon als mehr oder weniger flexible Folie schon einsatzfähig. Vorzugsweise wird die Harzschicht jedoch je nach gewünschtem Einsatzbereich mit weiteren Schichten bzw. Elementen verbunden. Einige dieser Ausgestaltungen des erfindungsgemäßen Verfahrens sind in den Abb. 2 bis 6 gezeigt

In Abb. 2 ist dabei mit (4) eine zusätzliche Laminierungsschicht bezeichnet, die der Harzschicht eine zusätzliche Stabilisierung bzw. Festigkeit verleiht. Als Laminierung kann beispielsweise ein glasfaserverstärktes Polyesterharz dienen. Andere Beispiele dafür sind dem Fachmann geläufig.

In Abbildung 3 ist mit (6) ein Kernmaterial bezeichnet, das mit Hilfe einer Klebeschicht (5) mit der Harzschicht (3) verbunden ist. Dieser z.B. aus Holz, Metall, Kunststoff, Gips oder synthetischen Verbundmaterialien bestehende Kern hat die Aufgabe, dem Produkt die für bestimmte Anwendungen notwendigen Materialeigenschaften zu geben und kann je nach gewünschten Eigenschaften praktisch beliebig ausgewählt werden. Insbesondere lassen sich so die funktionellen Eigenschaften des Produktes beliebig gestalten, z.B. in Richtung Feuerschutz oder Wärme- bzw. Schalldämmung oder zur Einstellung von gewünschten Dicken oder Festigkeiten.

Falls das Kernmaterial selbst nicht formbeständig ist oder aber, wie z.B. bei Holz, durch äußere Einflüsse, wie z.B. Feuchtigkeitsaufnahme, sich verformen kann, ist es zweckmäßig, das Kernmaterial (6) durch beidseitig aufgebrachte Laminierungsschichten (4) zu stabilisieren wie es in Abbildung 4 gezeigt ist.

In Abbildung 5 schließlich ist eine Ausführungsform gezeigt, die symmetrisch aufgebaut ist und wobei ein Kernmaterial (6) beidseitig mit jeweils einer Harzschicht (3) versehen ist, so daß bei dieser Anordnung ein beidseitig Farb- und Struktureffekte aufweisendes Produkt gebildet wird.

Mit dem erfindungsgemäßen Verfahren lassen sich Flächengebilde aller Art herstellen. Insbesondere sind dies ebene Formen wie Platten oder Fliesen es können aber auch gewölbte oder sphärische Formen hergestellt werden. Zum Einsatz kommen die Produkte insbesondere bei Wand-, Decken oder Möbelverkleidungen aber auch z.B. für Bodenbeläge. Insbesondere bei diesem Einsatzgebiet abei- auch bei anderen, bei denen es neben den dekorativen Effekten auch auf die Unempfindlichkeit gegen mechanische, chemische oder sonstige Einflüsse ankommt, kann die Anordnung einer Schutzschicht (7), wie es beispielhaft in Abbildung 6 gezeigt wird, sehr vorteilhaft sein. Diese Schutzschicht, die ihrerseits aus einem härtbaren Lack oder Harz bestehen kann, wird unmittelbar auf die Trennschicht (2) aufgebracht und formt die Struktur des Negativmaterials ab. Diese Schutzschicht stellt nach Ablösen des Produktes von dem Negativmaterial die Oberfläche des Produktes dar und ist daher vorzugsweise farblos transparent gestaltet. Die Art des Aufbringens der einzelnen Schichten bzw. Materialien ist dem Fachmann an sich geläufig. Insbesondere bei flüssigen Materialien kann dies z.B. durch Streichen, Rollen, Sprühen, Tauchen oder Gießen geschehen.

Die nach dem erfindungsgemäßen Verfahren herstellen Produkte lassen sich je nach den insbesondere für den Kern verwendeten Materialien mit allen üblichen Verfahren, wie z.B. Sägen, Schneiden, Fräsen, Bohren und anderen Formgebungsverfahren bearbeiten und können daher praktisch unbegrenzt vielseitig eingesetzt werden.

## Patentansprüche

1. Verfahren zur Herstellung von gefärbten flächigen Dekormaterialien wobei auf ein strukturgebendes Negativmaterial eine Trennschicht und zumindest eine pigment- und/oder farbstoffhaltige aushärtbare Harzschicht aufgebracht wird und nach dem Aushärten die Harzschicht von dem Negativmaterial abgelöst wird, und wobei in zumindest einer der Harzschichten ein plättchenförmiges Effektpigment enthalten ist.

2. Verfahren nach Anspruch 1, dadurch gekennzeichnet, daß auf die Harzschicht noch eine Laminierungsschicht aufgebracht wird.

3. Verfahren nach Anspruch 1 oder 2, dadurch gekennzeichnet, daß zusätzlich eine Klebeschicht und ein Kern aufgebracht wird.

4. Verfahren nach Anspruch 3, dadurch gekennzeichnet, daß der Kern zu beiden Seiten mit einer Klebe- und einer Laminierungsschicht versehen wird.

5. Verfahren nach einem der Ansprüche 1 bis 4, dadurch gekennzeichnet, daß anschließend an die Trennschicht eine transparente Schutzschicht aufgebracht wird.

6. Verfahren nach einem der Ansprüche 1 bis 5, dadurch gekennzeichnet, daß in zumindest eine der Pigment- und/oder farbstoffhaltigen aushärtbaren Harzschichten ein flächiges Muster eingelegt wird.

7. Verfahren nach einem der Ansprüche 1 bis 6, dadurch gekennzeichnet, daß sich die Folge Negativmaterial/Trennschicht/ggf. Schutzschicht/pigmenthaltige Harzschicht/ggf. Laminierungsschicht/ggf. Klebeschicht/Kern sich auf der anderen Seite des Kerns in umgekehrter Reihenfolge wiederholt.

8. Verfahren nach einem der Ansprüche 1 bis 7, dadurch gekennzeichnet, daß als Negativmaterial Glas eingesetzt wird.

9. Verfahren nach einem der Ansprüche 1 bis 8, dadurch gekennzeichnet, daß als plättchenförmiges Effektpigment ein mit Metalloxiden beschichtetes Glimmerpigment eingesetzt wird.

## Claims

1. Process for producing coloured sheetlike decorative materials, in which a release layer and at least one curable, pigment- and/or dye-containing resin layer, is applied to a texture-imparting negative material and, after curing has taken place, the resin layer is detached from the negative material, and in which a platelet-shaped special-effect pigment is present in at least one of the resin layers.

2. Process according to Claim 1, characterized in that a laminating layer as well is applied to the resin layer.

3. Process according to Claim 1 or 2, characterized in that an adhesive layer and a core are additionally applied.

4. Process according to Claim 3, characterized in that the core is provided on both sides with an adhesive layer and a laminating layer.

5. Process according to one of Claims 1 to 4, characterized in that a transparent protective layer is applied adjoining the release layer.

6. Process according to one of Claims 1 to 5, characterized in that a sheetlike pattern is inserted into at least one of the curable, pigment- and/or dye-containing resin layers.

7. Process according to one of Claims 1 to 6, characterized in that the sequence negative material/release layer/optional protective layer/pigment-containing resin layer/optional laminating layer/optional adhesive layer/core is repeated on the other side of the core in reverse order.

8. Process according to one of Claims 1 to 7, characterized in that glass is employed as the negative material.

9. Process according to one of Claims 1 to 8, characterized in that a metal oxide-coated mica pigment is employed as the platelet-shaped special-effect pigment.

## Revendications

1. Procédé de production de matériaux plans colorés utilisés à des fins de décoration, dans lequel, sur un matériau négatif conférant la structure, est appliquée une couche de séparation et au moins une couche de résine durcissable contenant un pigment et/ou une matière colorante, dans lequel, après durcissement, la couche de résine est séparée du matériau négatif, et dans lequel est contenu un pigment à effet lamellaire dans au moins une des couches de résine.

2. Procédé selon la revendication 1, caractérisé en ce qu'une couche de stratification est en outre appliquée sur la couche de résine.

3. Procédé selon la revendication 1 ou 2, caractérisé en ce sont en outre appliqués une couche adhésive et un noyau.

4. Procédé selon la revendication 3, caractérisé en ce que le noyau est pourvu, sur ses deux côtés, d'une couche adhésive et d'une couche de stratification.

5. Procédé selon l'une des revendications 1 à 4, caractérisé en ce qu'une couche de protection transparente est ensuite appliquée sur la couche de séparation.

6. Procédé selon l'une des revendications 1 à 5, caractérisé en ce qu'un modèle plan est inséré dans au moins une des couches de résine durcissable contenant un pigment et/ou une matière colorante.

7. Procédé selon l'une des revendications 1 à 6, caractérisé en ce que la succession matériau négatif / couche de séparation / éventuellement couche de protection / couche de résine contenant un pigment / éventuellement couche de stratification / éventuellement couche adhésive / noyau est répétée de l'autre côté du noyau dans un ordre de succession inverse.

8. Procédé selon l'une des revendications 1 à 7, caractérisé en ce que du verre est utilisé comme matériau négatif.

9. Procédé selon l'une des revendications 1 à 8, caractérisé en ce qu'un pigment de mica recouvert d'oxyde de métal est utilisé comme pigment d'effet lamellaire.
